# EUROPÄISCHE PATENTSCHRIFT

(11) **EP 0 592 915 B1**
(45) Veröffentlichungstag und Bekanntmachung des Hinweises auf die Patenterteilung: **27.12.1995**
(21) Anmeldenummer: 93116008.9
(22) Anmeldetag: 04.10.1993
(51) Int. Cl.: H01J 61/067, H01J 9/04

(54) **Niederdruckentladungslampe und Herstellungsverfahren für eine Niederdruckentladungslampe**
Low-pressure discharge lamp and process for producing a low-pressure discharge lamp
Lampe à décharge à basse pression et procédé de production d'un lampe à décharge à basse pression

(30) Priorität: 15.10.1992 DE 4234843
(43) Veröffentlichungstag der Anmeldung: 20.04.1994
(73) Patentinhaber: Patent-Treuhand-Gesellschaft für elektrische Glühlampen mbH, 81543 München (DE)
(72) Erfinder: Harzig, Christian, D-86415 Mering (DE); Hoffmann, Roland, D-86199 Augsburg (DE); Weinhardt, Erolf, D-86420 Diedorf (DE)

(56) Entgegenhaltungen:
- GB-A- 967 273
- GB-A- 2 095 893
- G. HERRMANN & S. WAGENER 'The oxide-coated cathode' 1951 , CHAPMAN & HALL LTD. , LONDON Band 1 * Seite 27, letzter Absatz * * Seite 32, letzter Absatz * * Seite 54 - Seite 73 * * Seite 135, Zeile 10 - Seite 137, Zeile 18; Abbildung 22 *
- G. HERRMANN & S. WAGENER 'The oxide-coated cathode' 1951 , CHAPMAN & HALL LTD. , LONDON Band 2 * Seite 150, Zeile 17 - Zeile 21 * * Seite 155, Zeile 13 - Zeile 17 * * Seite 156, Zeile 5 - Seite 169, Zeile 21; Abbildungen 88,115 *
- PATENT ABSTRACTS OF JAPAN vol. 3, no. 84 (M-066)20. Juli 1979 & JP-A-54 060 777 (MITSUBISHI ELECTRIC CORP) 16. Mai 1979
- G. HERRMANN & S. WAGENER 'The oxide-coated cathode' 1951 , CHAPMAN & HALL LTD. , LONDON Seite 27,letzter Absatz;Seite 32,letzter Absatz;Seite 54-Seite 73 Seite 135,Zeile 10-Seite 137,Zeile 18;Abbildung 22
- G. HERRMANN & S. WAGENER 'The oxide-coated cathode' 1951 , CHAPMAN & HALL LTD. , LONDON Band 2;Seite 150,Zeile 17-Zeile 21;Seite 155,Zeile 13-Zeile 17 Seite 156,Zeile 5-Seite 169,Zeile 21;Abbildungen 88,115
- PATENT ABSTRACTS OF JAPAN vol. 3, no. 84 (M-066)20. Juli 1979 & JP-A-54 060 777 (MITSUBISHI ELECTRIC CORP) 16. Mai 1979 Zusammenfassung Erste Seite,letzte Zeile-Zweite Seite,erste Zeile

## Beschreibung

Die Erfindung betrifft eine Niederdruckentladungslampe gemäß dem Oberbegriff des Patentanspruchs 1 sowie ein Herstellungsverfahren für eine Niederdruckentladungslampe.
Insbesondere bezieht sich die Erfindung auf einen Elektronenemitter für eine kaltstartfähige Niederdruckentladungslampe mit stabförmigen Elektrodenwendeln.

Eine dem Oberbegriff des Patentanspruchs 1 entsprechende Lampe ist beispielsweise in dem Buch "Die Oxidkathode", Band 2, von G. Hermann und S. Wagener, Johann Ambrosius Verlag, Leipzig, 2. Auflage (1950) (Seite 137 - 139) beschrieben. Es handelt sich hierbei um eine Leuchtstofflampe, deren Elektrodenwendeln unter Verwendung einer Mischung von Barium- und Strontiumkarbonat aktiviert werden. Laut Aussage der Autoren dieses Buches (Seiten 25 - 33) liefert eine Mischung aus gleichen Anteilen von Barium- und Strontiumkarbonat optimale Emissionswerte nach Aktivierung der damit bepasteten Elektrodenwendeln. Außerdem führen sie aus, daß mit einer äquimolaren Mischung von Barium- und Strontiumkarbonat, der ungefähr 10 % Kalziumkarbonat beigefügt wird, nach Aktivierung der Elektroden ebenfalls gute Emissionswerte erreicht werden. Beim Aktivieren der Elektroden werden die Karbonate in die entsprechenden Metalloxide umgewandelt. Die im zitierten Buch genannten Emitterzusammensetzungen eignen sich auch für sogenannte kaltstartfähige Niederdruckentladungslampen. Das sind Niederdruckentladungslampen, die ohne vorherige Vorheizung ihrer Elektrodenwendeln gezündet werden.

Beim Kaltstart von Niederdruckentladungslampen tritt während des Zündvorganges eine extrem hohe Belastung der Elektrodenwendeln auf. In der Glimmphase sind die Elektrodenwendeln einem heftigen Ionenbeschuß ausgesetzt, der zur Aufheizung der Elektroden und zur Ausbildung eines Brennflecks auf den Elektrodenwendeln führt, an dem schließlich der Übergang in die Bogenentladung erfolgt. Der Ionenbeschuß bewirkt allerdings auch eine Schädigung der Elektrodenwendeln durch Absputtern von Elektroden- und Emittermaterial, das sich auf der Innenwand des Entladungsgefäßes niederschlägt und eine unerwünschte Schwärzung der Entladungsgefäßenden verursacht. Lang anhaltende Glimmphasen können so zum vorzeitigen Bruch der Elektrodenwendeln führen und die Lebensdauer der Niederdruckentladungslampe verkürzen.

Es ist die Aufgabe der Erfindung, eine Niederdruckentladungslampe mit verbesserter Kaltstartfähigkeit sowie ein Herstellungsverfahren für eine derartige Lampe bereitzustellen. Diese Aufgabe wird erfindungsgemäß durch die kennzeichnenden Merkmale des Patentanspruchs 1 bzw. des Verfahrensanspruchs 3 gelöst. Besonders vorteilhafte Ausführungen der Erfindung sind in den Unteransprüchen beschrieben.

Versuche mit reinem Bariumkarbonat als Emitterpaste für die stabförmigen Elektrodenwendeln von Leuchtstofflampen ergeben überraschenderweise, daß derartige Leuchtstofflampen nach Aktivierung ihrer Elektroden eine gegenüber den mit dem Standardemitter, gemäß des oben zitierten Buchs "Die Oxidkathode", versehenen Leuchtstofflampen eine deutlich verbesserte Kaltstartfestigkeit besitzen. Der reine Bariumoxid-Emitter (mit metallischem Barium dotiert) scheint den Ergebnissen dieser Versuche zufolge besser auf den Elektrodenwendeln aus Wolfram zu haften als der Standardemitter und liefert bereits eine zum Lampenbetrieb ausreichende Elektronenemission, so daß diese Niederdruckentladungslampen weit mehr als 10 000 Schaltungen erlauben, ohne daß eine Schädigung der Elektrodenwendeln und eine nennenswerte Schwärzung des Entladungsgefäßes beobachtet werden konnte. Außerdem zeigten die Experimente, daß bei diesen Niederdruckentladungslampen die Elektronenemission durch Zugabe von Strontiumkarbonat zur Emitterpaste erhöht werden konnte. Allerdings nahm dadurch die Schaltfestigkeit der Lampe wieder ab und die Schwärzung des Entladungsgefäßes durch absputterndes Emittermaterial zu. Bei einem Anteil von etwa 20 Mol-% Strontiumkarbonat in der Emitterpaste aus Bariumkarbonat liegt die Grenze für eine ausreichend gute Kaltstartfestigkeit. Besonders günstige Resultate wurden mit einem Anteil von bis zu 5 Mol-% Strontiumkarbonat in der Emitterpaste aus Bariumkarbonat als Ausgangsmaterial für die Emitterpaste erzielt, das beim Herstellungsprozeß auf eine mittlere Korngröße zwischen 3 und 8 »m eingestellt wurde.

Die Erfindung wird nachstehend anhand eines besonders bevorzugten Ausführungsbeispiels näher erläutert.

Bei dem Ausführungsbeispiel handelt es sich um eine stabförmige Leuchtstofflampe. Diese Lampe besitzt ein kreiszylindrisches Entladungsgefäß mit einem Durchmesser von ca. 26 mm und einer Länge zwischen 0,6 m und 1,5 m. An den Enden der Lampe sind zwei doppelt gewendelte, stabförmige Elektrodenwendeln aus Wolfram, gasdicht eingeschmolzen. Die stabförmigen Elektrodenwendeln sind quer zur Entladungsstrecke angeordnet. Das Entladungsgefäß trägt auf seiner Innenwand eine Leuchtstoffbeschichtung. Die ionisierbare Füllung der Leuchtstofflampe besteht aus Quecksilberdampf und einem Edelgasgemisch. Die Elektrodenwendeln sind mit einem aus einem Mischoxid bestehenden Elektronenemitter versehen, wobei das Mischoxid aus Bariumoxid mit bis zu 5 Mol-% Strontiumoxid besteht, und wobei beim Formierprozeß ein Überschuß an metallischem Barium und Strontium erzeugt wird.

Die Herstellung einer erfindungsgemäßen Niederdruckentladungslampe und insbesondere die Präparation des Elektronenemitters wird nun anhand des Ausführungsbeispiels näher beschrieben. Das Entladungsgefäß der Leuchtstofflampe wird aus einem Glasrohr hergestellt, das auf seiner Innenwand mit Leuchtstoff beschlämmt wurde. Nach dem Ausheizen der Bindemittel werden die Elektrodengestelle in die Enden des Entladungsgefäßes eingesetzt und mit diesem verschmolzen. Während des folgenden Pumpprozesses, bei dem Verunreinigungen aus dem Entladungsgefäß entfernt werden, werden gleichzeitig die Elektroden aktiviert. Anschließend wird die Lampe mit der ionisierbaren Füllung, bestehend aus Krypton, Argon und Quecksilber, versehen und der Pumpstengel gasdicht verschlossen. Die beiden Elektrodengestelle bestehen jeweils aus einer doppelt gewendelten, stabförmigen Elektrodenwendel aus Wolfram, deren Stromzuführungen in einem Glasfuß eingeschmolzen sind. Die Elektrodenwendeln tragen eine Emitterpaste aus einem Mischkarbonat, das aus Bariumkarbonat mit bis zu 20, insbesondere bis zu 5 Mol-% Strontiumkarbonat besteht, das beim Aktivieren der Elektroden in Bariumoxid und Strontiumoxid, welches geringe Mengen an metallischem Barium bzw. Strontium enthält, umgewandelt wird.

Zur Herstellung des Elektronenemitters wird in einer Fällungsanlage aus den Ausgangsmaterialien Bariumnitrat, Strontiumnitrat und einem Tartrat, vorzugsweise Kalium-Natrium-Tartrat, nach Verglühung ein Mischkarbonat, bestehend aus Bariumkarbonat und bis zu 20, insbesondere bis zu 5 Mol-% Strontiumkarbonat, gewonnen. Das Mischkarbonat wird getrocknet und anschließend mit Butylacetat und Nitrocellulose vermahlen, so daß die mittlere Korngröße des Karbonatpulvers in der Suspension nach dem Mahlprozeß ungefähr 5 »m beträgt. Die Suspension besteht zu ca. 80 Gew.-% aus dem Mischkarbonat, 18 Gew.-% Butylacetat und 2 Gew.-% Nitrocellulose. Vor dem Einschmelzen der Elektrodengestelle in das Entladungsgefäß werden die Elektrodenwendeln durch Eintauchen in die Emitterpaste bzw. Suspension mit dieser beschichtet.

Zum Aktivieren der mit der Emitterpaste versehenen Elektrodenwendeln werden die Elektrodenwendeln mittels elektrischem Stromfluß für eine Zeit von etwa 10-40 Sekunden auf eine Temperatur oberhalb von 800 °C erhitzt. Dabei verbrennt der Binder und das Mischkarbonat wird in das Mischoxid umgewandelt, wobei das Verhältnis von Barium- zu Strontiumoxid im Mischoxid genau so groß ist wie das Verhältnis von Barium- zu Strontiumkarbonat in der Emitterpaste. Außerdem wird beim Aktivierungsprozeß ein geringer Teil des Bariumoxids bzw. Strontiumoxids zu metallischem Barium bzw. Strontium reduziert. Das metallische Barium bzw. Strontium erhöht die elektrische Leitfähigkeit des halbleitenden Mischoxids und hat großen Einfluß auf die Elektronenemission des Emitters. Der Elektronenemitter besteht dann, nach Aktivierung der Elektrodenwendeln, aus einem Mischoxid, das Bariumoxid und Strontiumoxid enthält und einem geringen Teil, ca. 0,05 Mol-%, von metallischem Barium sowie metallischem Strontium.

Die Erfindung beschränkt sich nicht auf das oben beschriebene Ausführungsbeispiel. Beispielsweise ist die Anwendung dieses Emitters nicht auf die Leuchtstofflampe des Ausführungsbeispiels beschränkt, sondern kann vielmehr in vielen handelsüblichen Niederdruckentladungslampen benutzt werden. Es ist auch möglich, diesen Emitter in Natriumhochdruckentladungslampen zu verwenden. Ebenso können auch andere Lösungsmittel/ Bindersysteme, beispielsweise wässrige Suspensionen, verwendet werden.

## Patentansprüche

1. Niederdruckentladungslampe mit einem Entladungsgefäß, das zwei darin angeordnete Elektroden sowie eine gasdicht darin eingeschlossene ionisierbare Füllung enthält, wobei die Elektroden als doppelt gewendelte,
stabförmige, quer zur Entladungsstrecke angeordnete und mit einem Elektronenemitter versehene Wolframwendeln ausgeführt sind, und wobei der Elektronenemitter Bariumoxid und Strontiumoxid sowie metallisches Barium und metallisches Strontium enthält,
dadurch gekennzeichnet, daß der Elektronenemitter aus Bariumoxid und aus maximal 20 Mol-% Strontiumoxid besteht, wobei die Oxide einen geringen Anteil metallisches Barium und/oder Strontium aufweisen.

2. Niederdruckentladungslampe nach Anspruch 1, dadurch gekennzeichnet, daß der Elektronenemitter aus Bariumoxid und aus maximal 5 Mol-% Strontiumoxid besteht, wobei die Oxide einen geringen Anteil metallisches Barium und/oder Strontium aufweisen.

3. Verfahren zur Herstellung einer Niederdruckentladungslampe nach einem oder mehreren der vorhergehenden Ansprüche, dadurch gekennzeichnet, daß das Verfahren zur Herstellung der mit dem Elektronenemitter versehenen Elektrodenwendeln folgende Fertigungsschritte enthält:
- Herstellen eines Mischkarbonats bestehend aus Bariumkarbonat und maximal 20 Mol-% Strontiumkarbonat, in einer Fällungsanlage aus den Ausgangsprodukten Bariumnitrat, Strontiumnitrat und einem Tartrat,
- Trocknen des Mischkarbonats und anschließende Mahlung,
- Ansetzen einer Emitterpaste bestehend aus ca. 80 Teilen Mischkarbonat und 18 Teilen Butylacetat sowie 2 Teilen Nitrocellulose,
- Bepasten der Elektrodenwendeln mit der Emitterpaste,
- Anschmelzen der Elektrodengestelle an das Entladungsgefäß,
- Abpumpen des Entladungsgefäßes und Aktivieren der Elektrodenwendeln, wobei der Aktivierungeprozeß folgende Schritte umfaßt :
- Ausbrennen des Binders,
- Umwandlung des Karbonats in das Oxid,
- Anreicherung des Oxides mit dem metallischen Bestandteil durch Sauerstoffentzug,
- Einbringen der ionisierbaren Füllung und gasdichtes Verschließen des Entladungsgefäßes.

## Claims

1. Low-pressure discharge lamp having a discharge vessel containing two electrodes disposed therein and also an ionizable filling enclosed gastightly therein, the electrodes being constructed as doubly coiled, rod-type tungsten coils disposed transversely to the discharge path and provided with an electron emitter, and the electron emitter containing barium oxide and strontium oxide and also metallic barium and metallic strontium, characterized in that the electron emitter is composed of barium oxide and not more than 20 mol% of strontium oxide, the oxides containing a small proportion of metallic barium and/or strontium.

2. Low-pressure discharge lamp according to Claim 1, characterized in that the electron emitter is composed of barium oxide and not more than 5 mol% of strontium oxide, the oxides containing a small proportion of metallic barium and/or strontium.

3. Method of producing a low-pressure discharge lamp according to one or more of the preceding claims, characterized in that the method for producing the electrode coils provided with the electron emitter is composed of the following manufacturing steps:
- production of a mixed carbonate composed of barium carbonate and not more than 20 mol% of strontium carbonate from the starting products barium nitrate, strontium nitrate and a tartrate in a precipitation apparatus,
- drying of the mixed carbonate and subsequent grinding,
- preparation of an emitter paste composed of approximately 80 parts of mixed carbonate and 18 parts of butyl acetate, and also 2 parts of nitrocellulose,
- coating of the electrode coils with the emitter paste,
- attaching of the electrode mounts to the discharge vessel by fusion,
- evacuation of the discharge vessel and activation of the electrode coils, the activation process being composed of the following steps:
- burning-out of the binder,
- conversion of the carbonate into the oxide,
- enrichment of the oxide with the metallic component by removing oxygen,
- introduction of the ionizable filling and gastight sealing of the discharge vessel.

## Revendications

1. Lampe à décharge basse pression comportant une enceinte de décharge, qui comporte deux électrodes disposées dans cette enceinte ainsi qu'un remplissage ionisable renfermé de façon étanche aux gaz dans cette enceinte, les électrodes étant réalisées sous la forme de filaments de tungstène doublement spiralés en forme de tiges et disposés transversalement à la zone de décharge et un émetteur d'électrons, l'émetteur d'électrons contenant de l'oxyde de baryum et de l'oxyde de strontium ainsi que du baryium métallique et du strontium métallique, caractérisée par le fait que l'émetteur d'électrons est constitué par de l'oxyde de baryum et par au maximum 20 % en moles d'oxyde de strontium, les oxydes contenant une proportion petite de baryum métallique et/ou de strontium métallique.

2. Lampe à décharge basse pression suivant la revendication 1, caractérisée par le fait que l'émetteur d'électrons est constitué par de l'oxyde de baryum et par au maximum 5 % en moles d'oxyde de strontium, les oxydes contenant une proportion petite de baryum métallique et/ou de strontium métallique.

3. Lampe à décharge basse pression suivant une ou plusieurs des revendications précédentes, caractérisée par le fait que le procédé de fabrication des filaments d'électrodes munis de l'émetteur d'électrons, inclut les étapes suivantes de fabrication :
- préparation d'un carbonate mixte constitué de carbonate de baryum et au maximum de 20 % en moles de carbonate de strontium, dans une installation de précipitation à partir des produits de départ que sont du nitrate de baryum, du nitrate de strontium et un tartrate,
- séchage du carbonate mixte et broyage ultérieur,
- formation d'une pâte d'émetteur constituée de 80 parties environ de carbonate mixte et de 18 parties d'acétate de butyle ainsi que 2 parties de nitrocellulose,
- application de la pâte d'émetteur aux filaments d'électrodes,
- fixation par fusion des structures d'électrodes à l'enceinte de décharge,
- établissement par pompage d'un vide à l'intérieur de l'enceinte de décharge et activation des filaments hélicoïdaux d'électrodes, le processus d'activation comprenant les étapes suivantes :
- combustion du liant,
- conversion du carbonate en l'oxyde,
- enrichissement de l'oxyde en le constituant métallique, par retrait d'oxygène,
- introduction du remplissage ionisable et fermeture, étanche aux gaz, de l'enceinte de décharge.
